# FASCICULE DE BREVET EUROPEEN

(11) **EP 0 515 256 B1**
(45) Date de publication et mention de la délivrance du brevet: **05.03.1997**
(21) Numéro de dépôt: 92401348.5
(22) Date de dépôt: 15.05.1992
(51) Int. Cl.: C10G 65/04

(54) **Procédé d'hydromérisation de paraffines issues du procédé Fischer-Tropsch à l'aide de catalyseurs à base de zéolithe H.Y**
Verfahren zur Isomerisierung von Fischer-Tropsch-Paraffinen unter Anwendung eines auf Zeolith-H-Y basiertem Katalysators
Process for the isomerisation of Fischer-Tropsch paraffins with a catalyst based on zeolite H-Y

(30) Priorité: 21.05.1991 FR 9106140
(43) Date de publication de la demande: 25.11.1992
(73) Titulaire: INSTITUT FRANCAIS DU PETROLE, 92502 Rueil-Malmaison (FR)
(72) Inventeur: Bigeard, Pierre-Henri, F-38200 Vienne (FR); Mignard, Samuel, F-78400 Chatou (FR); Billon, Alain, F-78110 Vesinet (FR); Dufresne, Pierre, F-26000 Valence (FR)

(56) Documents cités:
- EP-A- 0 310 165
- EP-A- 0 321 303
- FR-A- 1 457 131
- FR-A- 2 561 946
- US-A- 3 647 678

## Description

La présente invention concerne un procédé d'hydroisomérisation de paraffines issues du procédé Fischer-Tropsch. En particulier, elle utilise des catalyseurs zéolithiques bifonctionnels pour l'hydroisomérisation des paraffines issues du procédé Fischer-Tropsch permettant l'obtention de produits hautement valorisables tels que kérosène, gas-oil et surtout huiles de base.

La présente invention concerne un procédé de conversion de paraffines issues du procédé Fischer-Tropsch utilisant un catalyseur bifonctionnel contenant une zéolithe de type faujasite pouvant être spécialement modifiée, dispersée dans une matrice généralement à base d'alumine, de silice, de silice-alumine, d'alumine-oxyde de bore, de magnésie, de silice-magnésie, de zircone, d'oxyde de titane ou à base d'une combinaison de deux au moins des oxydes précédents, ou encore à base d'une argile, ou d'une combinaison des oxydes précédents avec de l'argile. Cette matrice a notamment pour rôle d'aider à mettre en forme la zéolithe, autrement dit à la produire sous forme d'agglomérats, billes, extrudés, pastilles etc., qui pourront être placés dans un réacteur industriel. La proportion de matrice dans le catalyseur est comprise entre 20 et 97% en poids et de préférence entre 50 et 97% en poids.

Dans le procédé Fischer-Tropsch, le gaz de synthèse (CO+H₂) est transformé catalytiquement en produits oxygénés et en hydrocarbures essentiellement linéaires sous forme gazeuse, liquide ou solide. Ces produits sont généralement exempts d'impuretés hétéroatomiques telles que, par exemple, le soufre, l'azote ou des métaux. Cependant, ces produits ne peuvent être utilisés tels quels notamment à cause de leurs propriétés de tenue à froid peu compatibles avec les utilisations habituelles des coupes pétrolières. Par exemple, le point d'écoulement d'un hydrocarbure linéaire contenant 30 atomes de carbone par molécule (température d'ébullition égale à 450°C environ c'est-à-dire comprise dans la coupe huile) est de +67°C environ alors que les spécifications douanières exigent un point d'écoulement inférieur à -9°C pour les huiles commerciales. Ces hydrocarbures issus du procédé Fischer-Tropsch doivent alors être transformés en produits plus valorisables telles que les huiles de base après avoir subi des réactions catalytiques d'hydroisomérisation.

Les catalyseurs utilisés actuellement en hydroisomérisation sont tous du type bifonctionnels associant une fonction acide à une fonction hydrogénante. La fonction acide est apportée par des supports de grandes surfaces (150 à 800 m².g⁻¹ généralement) présentant une acidité superficielle, telles que les alumines halogénées (chlorées ou fluorées notamment), les combinaisons d'oxydes de bore et d'aluminium, les silices-alumines amorphes et les zéolithes. La fonction hydrogénante est apportée soit par un ou plusieurs métaux du groupe VIII de la classification périodique des élements, tels que fer, cobalt, nickel, ruthénium, rhodium, palladium, osmium, iridium et platine, soit par une association d'au moins un métal du groupe VI tels que chrome, molybdène et tungstène et au moins un métal du groupe VIII.

L'équilibre entre les deux fonctions acide et hydrogénante est le paramètre fondamental qui régit l'activité et la sélectivité du catalyseur. Une fonction acide faible et une fonction hydrogénante forte donnent des catalyseurs peu actifs et sélectifs envers l'isomérisation alors qu'une fonction acide forte et une fonction hydrogénante faible donnent des catalyseurs très actifs et sélectifs envers le craquage. Une troisième possibilité est d'utiliser une fonction acide forte et une fonction hydrogénante forte afin d'obtenir un catalyseur très actif mais également très sélectif envers l'isomérisation. Il est donc possible, en choisissant judicieusement chacune des fonctions d'ajuster le couple activité/sélectivité du catalyseur.

Parmi les supports acides, on trouve par ordre d'acidité croissante les alumines, les alumines halogénées, les silices-alumines amorphes et les zéolithes.

La demande de brevet EP-A-323 092 décrit un catalyseur comprenant du fluor et du platine sur support alumine qui est utilisé en hydroisomérisation.

La demande de brevet EP-A-356 560 décrit la préparation d'une zéolithe Y très spécifique, qui peut être utilisée dans un catalyseur de la réaction de synthèse de Fischer-Tropsch ou dans un catalyseur d'hydrocraquage.

Le brevet FR-A-1 457 131 décrit un procédé de traitement pour obtenir des huiles, se déroulant entre 316 et 492°C, en 2 étapes d'isomérisation. Dans ces deux étapes, un catalyseur à support acide contenant un élément hydro-déshydrogénant est utilisé. Après la première étape, une séparation de la fraction bouillant dans l'intervalle d'ébullition des huiles est effectuée.

Le brevet US-A-3 647 678 décrit, pour une réaction d'hydrocraquage, l'utilisation d'un catalyseur contenant de la silice, de l'alumine, un élément du groupe VI, en élément du groupe VIII, et une zéolite Y.

Le catalyseur utilisé dans la présente invention renferme une zéolithe Y de structure faujasite (Zeolite Molecular Sieves Structure, chemistry and use, D.W. Breck, J. Willey and Sons, 1973). Parmi les zéolithes Y que l'on peut utiliser, on emploiera de préférence une zéolithe Y stabilisée, couramment appelée ultrastable ou USY, soit sous forme partiellement échangée avec des cations de terres rares de numéro atomique 57 à 71 inclus de façon à ce que sa teneur en terres rares exprimée en % poids d'oxydes de terres rares soit inférieure à 10%, de préférence inférieure à 6%, soit sous forme hydrogène.

Les importants travaux de recherche effectués par le demandeur sur de nombreuses zéolithes l'ont conduit à découvrir que, de façon surprenante, l'utilisation d'un catalyseur comprenant une telle zéolithe Y ultrastabilisée permet d'obtenir des catalyseurs très actifs mais aussi très sélectifs envers l'isomérisation de charges issues du procédé Fischer-Tropsch. Cette forte sélectivité est obtenue grâce à l'emploi d'une fonction hydrogénante forte.

La zéolithe utilisée dans le catalyseur est de préférence une zéolithe acide HY caractérisée par différentes spécifications : un rapport molaire SiO₂/Al₂O₃ supérieur à 4.5 et de préférence compris entre 8 et 70; une teneur en sodium inférieure à 1% en poids et de préférence inférieure à 0.5% en poids, déterminée sur la zéolithe calcinée à 1100°C; un paramètre cristallin a_{O} de la maille élementaire inférieur à 24.70 x 10⁻¹⁰ mètre et de préférence compris entre 24.24 x 10⁻¹⁰ mètre et 24.55 x 10⁻¹⁰ mètre; une surface spécifique déterminée par la méthode B.E.T. supérieure à 400m²/g et de préférence supérieure à 550m²/g.

Les différentes caractéristiques sont mesurées par les méthodes précisées ci-après :
* le rapport molaire SiO₂/Al₂O₃ est mesuré par fluorescence X. Quand les quantités d'aluminium deviennent faibles, par exemple inférieures à 2%, il est opportun d'utiliser une méthode de dosage par spectrométrie d'adsorption atomique pour plus de précision.
* le paramètre de maille est calculé à partir du diagramme de diffraction aux rayons X, selon la méthode décrite dans la fiche ASTM D3.942-80.
* la surface spécifique est déterminée par mesure de l'isotherme d'adsorption d'azote à la température de l'azote liquide et calculée selon la méthode classique B.E.T.. Les échantillons sont prétraités, avant la mesure, à 500°C sous balayage d'azote sec.

Cette zéolithe est connue de l'art antérieur (brevet français FR-A-2 561 946). La zéolithe NaY servant généralement de matière première posséde plus de 5% en poids de sodium et a un rapport molaire SiO₂/Al₂O₃ compris entre 4 et 6. Elle n'est pas utilisée telle quelle, mais il faut lui faire subir une série de traitements de stabilisation visant à augmenter son acidité et sa résistance thermique.

Elle peut être stabilisée par différentes méthodes.

Les stabilisations de zéolithe Y s'effectuent le plus couramment, soit grâce à l'introduction de cations de terres rares ou de cations du métaux du groupe IIA, soit grâce à des traitements hydrothermiques. Tous ces traitements sont décrits dans le brevet français FR-A-2 561 946.

Il existe cependant d'autres méthodes de stabilisation connues de l'art antérieur. Citons l'extraction de l'aluminium par des agents chélatants, comme l'éthylène diammine tétraacétique ou l'acétylacétone. Il est également possible de procéder à des substitutions partielles d'atomes d'aluminium du réseau cristallin par des atomes de silicium exogènes. C'est le principe des traitements effectués à haute température avec le tétrachlorure de silicium, décrits dans la référence suivante: H.R. BEYER et al., Catalysis by Zeolites, Ed. B. Imelik et al., Elsevier, Amsterdam -1980- p. 203. C'est également le principe de traitements effectués en phase liquide avec l'acide fluorosilicique, ou des sels de cet acide, méthode décrite dans les brevets suivants :US-A-3 594 331, US-A-3 933 983 et EP-A-00 2 211.

Il est possible après tous ces traitements stabilisants d'effectuer des échanges avec des cations des métaux du groupe IIA, avec des cations de terres rares, ou encore des canons du chrome et du zinc, ou avec tout autre élément utile à améliorer le catalyseur.

La zéolithe HY ou NH₄Y ainsi obtenue ou toute autre zéolithe HY ou NH₄Y présentant ces caractéristiques peut être introduite à ce stade, dans la matrice décrite précédemment à l'état d'un gel d'alumine. Le catalyseur ainsi obtenu comprend en poids 20 à 97% de matrice, de 3 à 80% de zéolithe, et au moins un composant d'hydro-deshydrogénation. Une des méthodes préférées dans la présente invention pour l'introduction de la zéolithe dans la matrice consiste à co-malaxer la zéolithe et le gel puis à passer la pâte ainsi obtenue à travers une filière pour former des extrudés de diamètre compris entre 0.4 et 4 millimètres.

Le composant d'hydro-déshydrogénation du catalyseur est par exemple au moins un composé (par exemple un oxyde) d'un métal du groupe VIII de la classification périodique des éléments, (notamment le palladium ou le platine) ou une combinaison d'au moins un composé d'un métal choisi dans le groupe formés par les groupes VI (notamment molybdène ou le tungstène) et d'au moins un composé d'un métal choisi dans le groupe VIII (notamment le cobalt ou le nickel) de la classification périodique des éléments.

Les concentrations des composés métalliques, exprimées en poids de métal par rapport au catalyseur fini, sont les suivantes : entre 0.01 et 5 % en poids de métaux du groupe VIII, et de préférence entre 0.03 et 3 % en poids, dans le cas où il s'agit uniquement de métaux nobles du type palladium ou platine; entre 0.01 et 15 % en poids de métaux du groupe VIII, et de préférence entre 0.05 et 10 % en poids, dans le cas où il s'agit de métaux non nobles du groupe VIII du type nickel par exemple; lorsqu'on utilise à la fois au moins un métal ou composé de métal du groupe VIII et au moins un métal ou composé de métal du groupe VI, on emploie environ 5 à 40 % en poids d'une combinaison d'au moins un composé (oxyde notamment) d'un métal du groupe VI (molybdène ou tungstène notamment) et d'au moins un métal ou composé de métal du groupe VIII (cobalt ou nickel notamment) et de préférence 12 à 30 % en poids, avec un rapport pondéral (exprimé en oxydes métalliques) métaux du groupe VIII sur métaux du groupe VI compris entre 0.05 et 0.8 et de préférence entre 0.13 et 0.5.

Ce catalyseur pourra contenir avantageusement du phosphore; en effet, il est connu dans l'art antérieur que ce composé apporte deux avantages aux catalyseurs d'hydrotraitement : une facilité de préparation lors notamment de l'imprégnation des solutions de nickel et de molybdène, et une meilleure activité d'hydrogénation. La teneur en phosphore, exprimée en concentration en oxyde de phosphore P₂O₅, sera inférieure à 15% en poids et de préférence inférieure à 10% en poids.

La fonction hydrogénante telle qu'elle a été définie ci-dessus peut être introduite dans le catalyseur à divers niveaux de la préparation et diverses manières comme cela est décrit dans le brevet franÿais FR-A-2 561 946.

Les catalyseurs à base de zéolithe NH₄Y ou HY tels que décrits précedemment subissent si nécessaire une ultime étape de calcination afin d'obtenir un catalyseur à base de zéolithe Y sous forme hydrogène. Les catalyseurs ainsi finalement obtenus sont utilisés pour l'hydroisomérisation de charges issues du procédé Fischer-Tropsch dans les conditions suivantes : on fait réagir de l'hydrogène avec la charge au contact d'un catalyseur 1 contenu dans le réacteur R1 (ou première zone de réaction R1) dont le rôle est d'éliminer les molécules hydrocarbonées insaturées et oxygénées produites lors de la synthèse Fischer-Tropsch. L'effluent issu du réacteur R1 est mis au contact d'un second catalyseur 2 contenu dans le réacteur R2 (ou seconde zone de réaction R2) dont le rôle est d'assurer les réactions d'hydroisomérisation. L'effluent issu du réacteur 2 est fractionné en différentes coupes pétrolières classiques telles que gaz, essences, distillats moyens et "résidu isomérisé"; la fraction appelée "résidu isomérisé" représente la fraction la plus lourde obtenue lors du fractionnement et c'est de celle-ci qu'est extraite la fraction huileuse. Traditionnellement, l'extraction de la fraction huileuse a lieu lors de l'opération appelée déparaffinage. Le choix des températures lors de l'étape de fractionnement des effluents issus du réacteur 2 peut varier très fortement en fonction des besoins spécifiques du raffineur. L'ajustement de la température de réaction permet d'obtenir des rendements variables de chaque coupe.

Diverses modifications peuvent être faites. Il est possible de n'utiliser que le réacteur 2 si les teneurs en produits non saturés de la charge n'entraînent pas une désactivation trop importante du système catalytique. Il est également possible de recycler sur R1 ou R2 toute ou une partie de la fraction non huileuse obtenue lors de l'étape de déparaffinage du "résidu isomérisé".

L'utilisation d'un tel procédé présente plusieurs caractéristiques :
* le but principal recherché est l'obtention d'une quantité importante de produits résultants de l'hydroisomérisation des molécules présentes dans la charge de départ. En particulier, il est intéressant d'obtenir des produits pouvant ensuite être utilisés comme composants de produits de lubrification.
* la pression partielle d'hydrogène est comprise entre 5 et 200 bars et de préférence entre 30 et 200 bars.
* les conditions opératoires sont, au niveau de la zone R2, une Vitesse Volumique Horaire (VVH) comprise entre 0.2 et 10 m³ de charge/m³ de catalyseur/heure et de préférence entre 0.5 et 5, une température de réaction comprise entre 170°C et 350°C. Les conditions opératoires appliquées au niveau de la zone Rl peuvent être très variables suivant la charge et ont pour but de diminuer les concentrations en composés insaturés et/ou hétéroatomiques à des valeurs convenables. Dans ces conditions opératoires, la durée de cycle du système catalytique est au moins égale à un an et de préférence égale à 2 ans et la désactivation du catalyseur, c'est-à-dire l'augmentation de température que doit subir le système catalytique pour que la conversion soit constante, est inférieure à 5°C/mois et de préférence inférieure à 2.5°C/mois.
* les huiles obtenues grâce au procédé de l'invention présentent de très bonnes caractéristiques, du fait de leur caractère très paraffinique. Par exemple, l'indice de viscosité (VI) de l'huile obtenue après déparaffinage au solvant MEK/toluène de la coupe 380⁺, est égal ou supérieur à 130 et de préférence supérieur à 135 et le point d'écoulement inférieur ou égal à -12°C. Le rendement en huile par rapport au résidu dépend de la conversion globale de la charge. Dans le cas du catalyseur zéolithique, ce rendement est compris entre 5 et 70% en poids et de préférence entre 10 et 60% en poids.

Le catalyseur contenu dans le réacteur R1 est constitué d'au moins un composé de métal du groupe VIII comme par exemple molybdène, tungstène, nickel et/ou cobalt et d'une matrice, de préférence ne contenant pas de zéolithe.

Le catalyseur 1 de la première étape est constitué d'une matrice à base d'alumine, de préférence ne contenant pas de zéolithe, et d'au moins un métal ou composé de métal ayant une fonction hydro-déshydrogénante. Cette matrice peut également renfermer de la silice-alumine, de l'oxyde de bore, de la magnésie, de la zircone, de l'oxyde de titane, de l'argile ou une combinaison de ces oxydes. La fonction hydro-déshydrogénante est assurée par au moins un métal ou composé de métal du groupe VIII tels que le nickel et le cobalt notamment. On peut utiliser une combinaison d'au moins un métal ou composé de métal du groupe VI (notamment le molybdène ou le tungstène) et d'au moins un métal ou composé de métal du groupe VIII (notamment cobalt et le nickel) de la classification périodique des éléments. Ce catalyseur pourra contenir avantageusement du phosphore; en effet, il est connu dans l'art antérieur que ce composé apporte deux avantages aux catalyseurs d'hydrotraitement: une facilité de préparation lors notamment de l'imprégnation des solutions de nickel et de molybdène, et une meilleure activité d'hydrogénation. La concentration totale en métaux des groupes VI et VIII, exprimée en oxydes de métaux, est comprise entre 5 et 40% en poids et de préférence entre 7 et 30% en poids et le rapport pondéral exprimé en oxyde métallique métal (ou métaux) du groupe VI sur métal (ou métaux) du groupe VIII est compris entre 1.25 et 20 et de préférence entre 2 et 10. La concentration en oxyde de phosphore P₂O₅ sera inférieure à 15% en poids et de préférence inférieure à 10% en poids.

Le catalyseur contenu dans le réateur R2 est le catalyseur décrit dans la partie principale du texte. Il comprend notamment au moins une zéolithe HY caractérisée par un rapport molaire SiO₂Al₂O₃ supérieur à 4.5 et de préférence compris entre 8 et 70; une teneur en sodium inférieure à 1 % en poids et de préférence inférieure à 0.5% en poids déterminée sur la zéolithe calcinée à 1100°C; un paramètre cristallin a_{O} de la maille élementaire inférieur à 24.70 x 10⁻¹⁰ mètre et de préférence compris entre 24.24 x 10⁻¹⁰ mètre et 24.55 x 10⁻¹⁰ mètre; une surface spécifique déterminée par la méthode B.E.T. supérieure à 400m².g⁻¹ et de préférence supérieure à 550m².g⁻¹.

Les exemples présentés ci-aprés illustrent les caractéristiques de l'invention sans toutefois en limiter la portée.

### Exemple 1

### Préparation du catalyseur A (non conforme à l'invention)

On utilise une silice-alumine préparée au laboratoire contenant 25% en poids de SiO₂ et 75% en poids de Al₂O₃. On ajoute 3% en poids d'acide nitrique pur à 67% par rapport au poids sec de poudre de silice-alumine afin d'obtenir la peptisation de la poudre. Après malaxage, la pâte obtenue est extrudée à travers une filière de diamètre 1.4mm. Les extrudés sont calcinés puis imprégnés à sec par une solution d'un sel de chlorure de platine tétramine Pt(NH₃)₄Cl₂ et enfin calcinés sous air à 550°C. La teneur en platine du catalyseur final est de 0.6% en poids.

### Exemple 2

### Préparation du catalyseur B (conforme à l'invention)

La zéolithe NaY est soumise à deux échanges dans des solutions de chlorure d'ammonium de faÿon à ce que le taux de sodium soit de 2.6%. Le produit est ensuite introduit dans un four froid et calciné sous air jusqu'à 400°C. A cette température, on introduit dans l'atmosphère de calcination un débit d'eau correspondant, après vaporisation, à une pression partielle de 50.7kPa. La température est alors portée à 565°C pendant deux heures. Le produit est ensuite soumis à un échange avec une solution de chlorure d'ammonium suivie d'un traitement acide très ménagé aux conditions suivantes : volume d'acide chlorhydrique 0.4 N sur poids de solide de 10, durée de 3 heures. Le taux de sodium baisse alors jusqu'à 0.6% en poids, le rapport SiO₂/Al₂O₃ est de 7.2. Ce produit est alors soumis à une calcination brutale en atmosphère statique à 780°C pendant 3 heures, puis à nouveau repris en solution acide par de l'acide chlorhydrique de normalité 2 et un rapport volume de solution sur poids de zéolithe de 10. Le paramètre cristallin est de 24.28 x 10⁻¹⁰ mètre, la surface spécifique de 825m²/g, la capacité de reprise en eau de 11.7, la capacité de reprise en ions sodium est de 1.0 exprimée en poids de sodium pour 100 grammes de zéolithe désaluminée.

La zéolithe ainsi obtenue est malaxée avec de l'alumine de type SB3 fournie par la société Condéa. La pâte malaxée est ensuite extrudée à travers une filière de diamètre 1.4 mm. Les extrudés sont ensuite calcinés puis imprégnés à sec par une solution d'un sel de chlorure de platine tétramine Pt(NH₃)₄Cl₂ et enfin calcinés sous air à 550°C. La teneur en platine du catalyseur final est de 0.6% en poids.

### Exemple 3

### Evaluation des catalyseurs A et B au cours d'un test effectué dans les conditions d'hydroisomérisation sans recyclage de la fraction "résidu"

Les catalyseurs dont les préparations sont décrites aux exemples précédents sont utilisés dans les conditions de l'hydroisomérisation sur une charge de paraffines issues de la synthèse Fischer-Tropsch dont les principales caractéristiques sont les suivantes :

| | |
|---|---|
| point initial | 114°C |
| point 10% | 285°C |
| point 50% | 473°C |
| point 90% | 534°C |
| point final | 602°C |
| point d'écoulement | +67°C |
| densité (20/4) | 0.825 |

L'unité de test catalytique comprend un seul réacteur en lit fixe, à circulation ascendante de la charge ("up-flow"), dans lequel est introduit 80 ml de catalyseur. Le catalyseur est alors soumis à une atmosphère d'hydrogène pur à une pression de 50 MPa afin d'assurer la réduction de l'oxyde de platine en platine métallique puis la charge est enfin injectée. La pression totale est de 5MPa, le débit d'hydrogène est de 1000 litres d'hydrogène gazeux par litre de charge injectée, la vitesse volumique horaire est de 0.5.

Il apparaît que dans tous les cas, lorsque la température de réaction augmente, la conversion globale de la charge et le rendement en déparaffinage de la fraction appelée "résidu isomérisé" augmentent. Dans le tableau ci-après sont reportées les performances catalytiques obtenues avec les deux catalyseurs A et B. Dans tous les cas, les huiles obtenues ont un VI supérieur à 150 et un point d'écoulement inférieur à -12°C. Les valeurs des rendements huile/charge sont arrondies au chiffre supérieur.

| | catalyseur A | | catalyseur B | |
|---|---|---|---|---|
| %poids zéolithe/support | 0 | | 20 | |
| température de réaction (°C) | 320 | 340 | 230 | 260 |
| %poids 400⁻/effluents | 24.5 | 39.8 | 24.4 | 43.6 |
| %poids 400⁺/effluents | 75.5 | 60.2 | 75.6 | 56.4 |
| rendement déparaffinage | 28 | 74 | 28 | 73 |
| %poids huile/charge | 25 | 45 | 24 | 41 |

Il apparaît que les rendements en %poids huile/charge sont sensiblement identiques. Par contre, l'emploi de zéolithe permet un gain très substantiel d'activité puisque pour obtenir un même rendement en déparaffinage un gain de température compris entre 80 et 90°C est observé.

### Exemple 4

### Evaluation du catalyseur B au cours d'un test effectué dans les conditions d'hydroisomérisation sans recyclage de la fraction "résidu" et au cours d'un test effectué dans les conditions d'hydroisomerisation avec recyclage de la fraction non huileuse obtenue après déparaffinage de la fraction "résidu" à l'entrée du réacteur 2 noté R2

Le catalyseur dont la préparation est décrite dans l'exemple 2 précédent est utilisé dans les conditions de l'hydroisomérisation sur une charge de paraffines issues de la synthèse Fischer-Tropsch dont les principales caractéristiques sont les suivantes :

| | |
|---|---|
| point initial | 114°C |
| point 10% | 285°C |
| point 50% | 473°C |
| point 90% | 534°C |
| point final | 602°C |
| point d'écoulement | +67°C |
| densité (20/4) | 0.825 |

L'unité de test catalytique comprend un seul réacteur en lit fixe, à circulation ascendante de la charge ("up-flow"), dans lequel est introduit 80 ml de catalyseur. Le catalyseur est alors soumis à une atmosphère d'hydrogène pur à une pression de 50 MPa afin d'assurer la réduction de l'oxyde de platine en platine métallique puis la charge est enfin injectée. La pression totale est de 5MPa, le débit d'hydrogène est de 1000 litres d'hydrogène gazeux par litre de charge injectée, la vitesse volumique horaire est de 0.5.

Dans un cas, la réaction est effectuée sans recyclage et dans l'autre cas avec recyclage de la fraction non huileuse obtenue obtenue après déparaffinage de la fraction résidu: cette fraction non huileuse obtenue après déparaffinage est couramment appelée "gateau de déparaffinage". Les conditions opératoires sont ajustées de faÿon à avoir la même conversion nette du résidu (c'est à dire de la fraction 400⁺).

Dans le tableau ci-après sont reportées les performances catalytiques obtenues avec le catalyseur B avec ou sans recyclage du "gateau de déparaffinage. Les valeurs des rendements de déparaffinage et huile/charge sont arrondies au chiffre supérieur.

| | catalyseur B sans recyclage | catalyseur B avec recyclage |
|---|---|---|
| %poids 400⁻/effluents | 40 | 37 |
| %poids 400⁺/effluents | 60 | 63 |
| rendement déparaffinage | 74 | 74 |
| %poids huile/charge | 44 | 56 |

Dans tous les cas, les huiles obtenues ont un Indice de Viscosité (VI) supérieur à 150 et un point d'écoulement inférieur à -12°C. Il apparaît que le rendement en poids huile/charge est très sensiblement amélioré par l'utilisation du recyclage.

## Revendications

1. Procédé d'hydroisomérisation de charges issues du procédé Fischer-Tropsch pour obtenir des huiles de base dans lequel :
a) on fait réagir de l'hydrogène avec la charge au contact d'un catalyseur 1 d'hydrotraitement dans une première zone de réaction pour diminuer les concentrations en composés insaturés et/ou hétéroatomiques, ledit catalyseur 1 comprenant au moins une matrice à base d'alumine et au moins un composant d'hydrodéshydrogénation, et ne contenant pas de zéolite,
b) on met l'effluent issu de la première zone de réaction au contact d'un catalyseur 2 dans une seconde zone de réaction à une température de 170-350° C, une pression partielle d'hydrogène de 5-200 bars et une V.V.H. de 0,2 à 10h⁻¹, ledit catalyseur 2 comprenant :
- de 20 à 97 % en poids d'au moins une matrice, de 3 à 80 % en poids d'au moins une zéolithe Y sous forme hydrogène, ladite zéolithe étant caractérisée par un rapport molaire SiO₂/Al₂O₃ supérieur à 4,5; une teneur en sodium inférieure à 1 % en poids déterminée sur la zéolithe calcinée à 1100° C ; un paramètre cristallin a₀ de la maille élémentaire inférieure à 24,70.10⁻¹⁰ m; une surface spécifique déterminée par la méthode BET supérieure à 400m²,g⁻¹.
- et au moins un composant d'hydro-déshydrogénation.

2. Procédé selon la revendication 1 dans lequel la zéolithe Y est caractérisée par un rapport molaire SiO₂/Al₂O₃ compris entre 8 et 70; une teneur en sodium inférieure à 0,5 % en poids déterminée sur la zéolithe calcinée à 1100°C; un paramètre cristallin a₀ de la maille élémentaire compris entre 24,24.10⁻¹⁰ et 24,55.10⁻¹⁰ m; une surface spécifique déterminée par la méthode BET supérieure à 550m².g⁻¹.

3. Procédé selon l'une des revendications 1 et 2 dans lequel le composant d'hydro-deshydrogénation est la combinaison d'au moins un métal ou composé de métal du groupe VIII et d'au moins un métal ou composé de métal du groupe VI de la classification périodique des éléments.

4. Procédé selon la revendication 3 dans lequel, dans le cas du composant de l'étape b), on emploie entre 5 et 40% en poids de composés métalliques (par rapport au catalyseur fini), le rapport pondéral (exprimé en oxydes métalliques) métaux du groupe VIII sur métaux du groupe VI étant compris entre 0,05 et 0,8, et, dans le cas du composant de l'étape a), on emploie entre 5 et 40% en poids de composés métalliques (par rapport au catalyseur fini), le rapport pondéral (exprimé en oxydes métalliques) métaux du groupe VIII sur métaux du groupe VI étant compris entre 1,25 et 20.

5. Procédé selon l'une des revendications 1 et 2 dans lequel le composant d'hydro-deshydrogénation est au moins un métal ou composé de métal du groupe VIII de la classification périodique des éléments.

6. Procédé selon la revandication 5 dans lequel le composant d'hydrodeshydorgénation est un métal noble choisi dans le groupe formé par le platine et le palladium.

7. Procédé selon l'une des revendications 5 ou 6 dans lequel, dans le cas du composant de l'étape b), la concentration en métal du groupe VIII, exprimée en poids par rapport au catalyseur fini, est comprise entre 0,01 et 5% dans le cas d'un métal noble et entre 0,01 et 15% en poids dans le cas d'un métal non noble.

8. Procédé selon l'une des revendications 1 à 7 dans lequel le composant d'hydro-deshydrogénation comprend en outre du phosphore.

9. Procédé selon la revendication 8 dans lequel la teneur en phosphore, exprimée en poids d'oxyde de phosphorc P₂O₅ par rapport au catalyseur fini, est inférieure à 15%.

10. Procédé selon l'une des revendications 1 à 9 dans lequel on effectue un recyclage d'au moins une partie de la fraction non huileuse obtenue après déparaffinage de la fraction la plus lourde obtenue lors du fractionnement de l'effluent issu de la seconde zone de réaction, ledit recyclage se faisant à l'entrée d'une des zones de réaction.

11. Procédé selon la revendication 10 dans lequel le recyclage s'effectue à l'entrée de la seconde zone de réaction.

12. Procédé selon l'une des revendications précédente, dans lequel le catalyseur 1 est constitué d'une matrice à base d'alumine et au moins un composant d'hydro-déshydrogénation.

## Patentansprüche

1. Verfahren zur Hydroisomerisierung von aus dem Fischer-Tropsch-Verfahren stammenden Chargen, um rohe Öle zu erhalten, bei welchem:
a) man den Wasserstoff mit der Charge in Kontakt mit einem Katalysator 1 zur Hydrobehandlung in einer ersten Reaktionszone reagieren läßt, um die Konzentrationen an ungesättigten und/oder heteroatomaren Verbindungen zu vermindern, wobei der Katalysator 1 wenigstens eine Matrix aus Aluminiumoxid und wenigstens einen Bestandteil zur Hydrierung-Dehydrierung umfaßt sowie keinen Zeolith beinhaltet,
b) man den Abstrom, der aus der ersten Reaktionszone kommt, mit einem Katalysator 2 in einer zweiten Reaktionszone bei einer Temperatur von 170 bis 350°C, einem Partialdruck von Wasserstoff von 5 bis 200 bar und einem V.V.H.-Wert von 0,2 bis 10 h⁻¹ in Kontakt bringt, wobei der Katalysator 2:
- von 20 bis 97 Gew.% von wenigstens einer Matrix, von 3 bis 80 Gew.% von wenigstens einem Y-Zeolithen in Wasserstoff-Form, wobei der Zeolith durch ein Molverhältnis SiO₂/Al₂O₃ größer als 4,5, einen Gehalt an Natrium kleiner als 1 Gew.%, der an dem bei 1100°C kalzinierten Zeolith bestimmt ist, einen Kristallparameter a₀ der Elementarzelle kleiner als 24,70.10⁻¹⁰ m, eine spezifische Oberfläche, die durch das BET-Verfahren bestimmt ist, größer als 400 m².g⁻¹ charakterisiert ist,
- und wenigstens einen Hydrierungs-Dehydrierungsbestandteil
umfaßt.

2. Verfahren nach Anspruch 1, bei welchem der Y-Zeolith durch ein Molverhältnis SiO₂/Al₂O₃ einschließlich zwischen 8 und 70, einen Gehalt an Natrium kleiner als 0,5 Gew.%, der an dem bei 1100°C kalzinierten Zeolith bestimmt ist, einen Kristallparameter a₀ der Elementarzelle einschließlich zwischen 24,24.10⁻¹⁰ und 24,55.10⁻¹⁰ m, eine spezifische Oberfläche, die durch das BET-Verfahren bestimmt ist, größer als 550 m²,g⁻¹ gekennzeichnet ist.

3. Verfahren nach einem der Ansprüche 1 und 2, bei welchem der Hydrierungs-Dehydrierungsbestandteil die Kombination von wenigstens einem Metall oder einer Metallverbindung der Gruppe VIII und wenigstens einem Metall oder einer Metallverbindung der Gruppe VI des Periodensystems ist.

4. Verfahren nach Anspruch 3, bei welchem man in dem Fall des Bestandteiles des Schrittes b) zwischen 5 und 40 Gew.% metallische Verbindungen (im Verhältnis zum Endkatalysator) verwendet, wobei das Gewichtsverhältnis (in Metalloxiden ausgedrückt) Metalle der Gruppe VIII zu Metallen der Gruppe VI einschließlich zwischen 0,05 und 0,8 beträgt, und man in dem Fall des Bestandteiles des Schrittes a) zwischen 5 und 40 Gew.% metallische Verbindungen (im Verhältnis zum Endkatalysator) verwendet, wobei das Gewichtsverhältnis (in Metalloxiden ausgedrückt) Metalle der Gruppe VIII zu Metallen der Gruppe VI einschließlich zwischen 1,25 und 20 beträgt.

5. Verfahren nach einem der Ansprüche 1 und 2, bei welchem der Hydrierungs-Dehydrierungsbestandteil wenigstens ein Metall oder eine Metallverbindung der Gruppe VIII des Periodensystems ist.

6. Verfahren nach Anspruch 5, bei welchem der Hydrierungs-Dehydrierungsbestandteil ein Edelmetall ist, das aus der Gruppe ausgewählt ist, welche durch Platin und Palladium gebildet ist.

7. Verfahren nach einem der Ansprüche 5 oder 6, bei welchem in dem Fall des Bestandteiles des Schritte b) die Konzentration an Metall der Gruppe VIII, in Gewicht im Verhältnis zum Endkatalysator ausgedrückt, einschließlich zwischen 0,01 und 5 % in dem Fall eines Edelmetalles und zwischen 0,01 und 15 Gew.% in dem Fall eines Nicht-Edelmetalles beträgt.

8. Verfahren nach einem der Ansprüche 1 bis 7, bei welchem der Hydrierungs-Dehydrierungsbestandteil weiterhin Phosphor umfaßt.

9. Verfahren nach Anspruch 8, bei welchem der Gehalt an Phosphor, in Gewicht Phosphoroxid P₂O₅ im Verhältnis zum Endkatalysator ausgedrückt, kleiner als 15 % ist.

10. Verfahren nach einem der Ansprüche 1 bis 9, bei welchem man eine Rückführung von wenigstens einem Teil der nicht ölhaltigen Fraktion, die nach einer Entparaffinierung der schwereren Fraktion erhalten wird, welche während der Fraktionierung des aus der zweiten Reaktionszone kommenden Abstromes erhalten wird, durchführt, wobei sich die Rückführung am Einlaß von einer der Reaktionszonen vollzieht.

11. Verfahren nach Anspruch 10, bei welchem die Rückführung am Einlaß der zweiten Reaktionszone stattfindet.

12. Verfahren nach einem der vorhergehenden Ansprüche, bei welchem der Katalysator 1 aus einer Matrix aus Aluminiumoxid und wenigstens einem Hydrierungs-Dehydrierungsbestandteil gebildet wird.

## Claims

1. A method of hydroisomerising charges emanating from the Fischer-Tropsch process for obtaining basic oils wherein :
a) hydrogen is reacted with the charge in contact with a catalyst 1 in a first reaction zone to reduce concentrations of unsaturated and/or heteroatomic compounds, said catalyst 1 comprising at least one alumina-based matrix and at least one hydro-dehydrogenation component and not containing zeolite,
b) the effluent from the first reaction zone is put into contact with a catalyst 2 in a second reaction zone at a temperature of 170-350°C, a partial pressure of hydrogen of 5-200 bars and a VVH of 0.2-10 ^{h-1}, said catalyst 2 omprising :
- 20 to 97% by weight of at least one matrix, 3 to 80% by weight of at least one Y zeolite in hydrogen form, said zeolite being characterised by an SiO₂/Al₂O₃ molar ratio of over 4.5; a sodium content of less than 1% by weight determined on a zeolite calcined at 1100°C; an aₒ crystal parameter of the elemental mesh of less than 24.70 x 10⁻¹⁰ m; and a specific surface area determined by the BET method of over 400 m².g⁻¹,
- and at least one hydro-dehydrogenation component.

2. The method of claim 1, wherein the Y zeolite is characterised by an SiO₂/Al₂O₃ molar ratio of 8 to 70; a sodium content of less than 0.5% by weight determined on a zeolite calcined at 1100°C; an aₒ crystal parameter of the elemental mesh of 24.24 x 10⁻¹⁰ to 24.55 x 10⁻¹⁰ m; and a specific surface area determined by the BET method of over 550 m².g⁻¹.

3. The method of claim 1 or 2, wherein the hydro-dehydrogenation component is a combination of at least one metal or metal compound from Group VIII of the Periodic Table and at least one metal or metal compound from GroupVI.

4. The method of claim 3 wherein, in the case of the stage b) constituent, from 5 to 40% by weight of metal compounds is used (relative to the finished catalyst), the weight ratio (expressed as metal oxides) of Group VIII to GroupVI metals being from 0.05 to 0.8:1 and, in the case of the stage a) constituent, 5 to 40% by weight of metal compounds is used (relative to the finished catalyst), the weight ratio (expressed as metal oxides) of Group VIII to Group V metals being from 1.25 to 20.

5. The method of claim 1 or 2, wherein the hydro-dehydrogenation component is at least one metal or metal compound from Group VIII of the Periodic Table.

6. The method of claim 5, wherein the hydro-dehydrogenation component is a noble metal selected from the group formed by platinum and palladium.

7. The method of claim 5 or 6 wherein, in the case of the stage b) constituent, the concentration of Group VIII metal, expressed as weight relative to the finished catalyst, is from 0.01 to 5% in the case of a noble metal and from 0.01 to 15% by weight in the case of a non-noble metal.

8. The method of any of claims 1 to 7, wherein the hydro-dehydrogenation component further comprises phosphorus.

9. The method of claim 8, wherein the phosphorus content, expressed as the weight of phosphorus oxide P₂O₅ relative to the finished catalyst, is below 15%.

10. The method of any of claims 1 to 9, wherein at least part of the non-oily fraction, obtained after deparaffining of the heaviest fraction obtained during the fractionation of the effluent from the second reaction zone, is recycled, the recycling being effected to the inlet of one of the reaction zones.

11. The method of claim 10, wherein recycling is effected to the inlet of the second reaction zone.

12. The method of any of preceding claims, wherein the catalyst 1 is constituted of an alumina-based matrix and at least a hydro-dehydrogenation component.
